# EUROPÄISCHE PATENTSCHRIFT

(11) **EP 2 417 606 B1**
(45) Veröffentlichungstag und Bekanntmachung des Hinweises auf die Patenterteilung: **20.02.2013**
(21) Anmeldenummer: 10795259.0
(22) Anmeldetag: 01.12.2010
(51) Int. Cl.: G21F 9/00, G21F 9/12, G21F 9/28, G21F 9/30, C22B 60/02

(54) **VERFAHREN ZUR OBERFLÄCHEN-DEKONTAMINATION**
METHOD FOR DECONTAMINATING SURFACES
PROCÉDÉ DE DÉCONTAMINATION DE SURFACES

(30) Priorität: 04.12.2009 DE 102009047524
(43) Veröffentlichungstag der Anmeldung: 15.02.2012
(73) Patentinhaber: Areva NP GmbH, 91052 Erlangen (DE)
(72) Erfinder: GASSEN, Rainer, 90765 Fürth (DE); ZEILER, Bertram, 96120 Bischberg (DE)
(74) Vertreter: Mörtel & Höfner
(86) Internationale Anmeldenummer: PCT/EP2010/068602
(87) Internationale Veröffentlichungsnummer: WO 2011/067271

(56) Entgegenhaltungen:
- EP-A1- 0 355 628
- EP-A2- 1 422 724
- JP-A- 2004 286 471

## Beschreibung

Die Erfindung betrifft ein Verfahren zur Oberflächen-Dekontamination von Bauteilen des Kühlmittelkreislaufs eines Druckwasserreaktors. Kernstück des Kühlmittelkreislaufs ist ein Reaktordruckbehälter, in dem Kernbrennstoff enthaltende Brennelemente angeordnet sind. Am Reaktordruckbehälter sind meist mehrere Kühlschleifen mit jeweils einer Kühlmittelpumpe und einem Dampferzeuger angeschlossen.

Unter den Bedingungen des Leistungsbetriebes eines Druckwasserreaktors mit Temperaturen im Bereich von 288°C zeigen selbst rostfreie austenitische FeCrNi-Stähle, aus denen beispielsweise das Röhrensystem der Kühlschleifen besteht, Ni-Legierungen, aus denen beispielsweise die Austauscher-Rohre von Dampferzeugern bestehen und sonstige etwa für Kühlmittelpumpen verwendete, z.B. Cobalt enthaltende Bauteile, eine gewisse Löslichkeit in Wasser. Aus den genannten Legierungen herausgelöste Metallionen gelangen mit dem Kühlmittelstrom zum Reaktordruckbehälter, wo sie durch die dort herrschende Neutronenstrahlung teilweise in radioaktive Nuklide umgewandelt werden. Die Nuklide werden wiederum vom Kühlmittelstrom im gesamten Kühlmittelsystem verteilt und werden in Oxidschichten, die sich während des Betriebs auf den Oberflächen von Bauteilen des Kühlmittelsystems bilden, eingelagert. Mit zunehmender Betriebsdauer summiert sich die Menge der abgelagerten aktivierten Nuklide, so dass die Radioaktivität bzw. die Dosisleistung an den Bauteilen des Kühlmittelsystems zunimmt. Die Oxidschichten enthalten je nach Art der für ein Bauteil verwendeten Legierung als Hauptbestandteil Eisenoxid mit zwei- und dreiwertigem Eisen und Oxide anderer Metalle, vor allem Chrom und Nickel, die als Legierungsbestandteile in den oben erwähnten Stählen vorhanden sind. Dabei liegt Nickel stets in zweiwertiger Form (Ni²⁺), Chrom in dreiwertiger (Cr³⁺) Form vor.

Aus der EP 1 422 724 ist ein Dekontaminationsverfahren für Chrom-Nickel-stähle bekannt, das einen Reduktionsschritt, einen Oxydationsschritt und einen Dekontaminationsschritt umfasst. Dabei wird eine Mischung aus Oxalsäure und Ameisensäure (mehr als 90%) verwendet. Als Oxydationsmittel wird Ozon, Permangansäure oder Permanganat verwendet. Bevor Kontroll-, Wartungs-, Reparatur- und Rückbaumaßnahmen am Kühlmittelsystem vorgenommen werden können ist eine Reduzierung der radioaktiven Strahlung der jeweiligen Bauteile bzw. Komponenten erforderlich, um die Strahlungsbelastung des Personals zu verringern. Dies geschieht dadurch, dass die auf den Oberflächen der Bauteile vorhandene Oxidschicht mittels eines Dekontaminationsverfahrens möglichst vollständig entfernt wird. Bei einer derartigen Dekontamination wird entweder das gesamte Kühlmittelsystem bzw. ein davon etwa durch Ventile abgetrennter Teil mit einer wässrigen Reinigungslösung befüllt oder es werden einzelne Bauteile des Systems in einem separaten, die Reinigungslösung enthaltenden Behälter behandelt. Die Oxidschicht wird bei Chrom enthaltenden Bauteilen, etwa im Falle eines Druckwasserreaktors zunächst oxidativ behandelt (Oxidationsschritt) und anschließend die Oxidschicht unter sauren Bedingungen in einem sog. Dekontaminationsschritt mit Hilfe einer Säure, die im Folgenden mit Dekontaminations- oder Dekontsäure bezeichnet wird, aufgelöst. Die dabei aus der Oxidschicht in die Lösung übertretenden Metallionen können dann aus der Lösung entfernt werden, indem diese über einen Ionentauscher geleitet wird. Überschüssiges Oxidationsmittel des Oxidationsschritts wird in einem Reduktionsschritt durch Zugabe eines Reduktionsmittels neutralisiert bzw. reduziert. Die Auflösung der Oxidschicht bzw. das Herauslösen von Metallionen im Dekontaminationsschritt erfolgt somit bei Abwesenheit eines Oxidationsmittels. Die Reduktion des überschüssigen Oxidationsmittels kann ein eigenständiger Behandlungsschritt sein, wobei der Reinigungslösung ein nur dem Zwecke der Reduktion dienendes Reduktionsmittel, beispielsweise Ascorbinsäure, Zitronensäure oder Wasserstoffperoxid zur Reduktion von Permanganat-Ionen und Braunstein zudosiert wird. Die Reduktion überschüssigen Oxidationsmittel kann aber auch im Rahmen des Dekontaminationsschritts erfolgen, wobei zusätzlich zum Reduktionsmittel eine die Auflösung der Oxidschicht bewirkende Dekontaminationssäure oder eine solche Säure verwendet wird, welche in der Lage ist, überschüssiges Oxidationsmittel, z.B. das vielfach eingesetzte Permanganat-Ion und den daraus entstandenen Braunstein zu reduzieren. In dem genannten Fall wird der Lösung eine Menge an Dekontaminationssäure zugesetzt, die ausreicht um einerseits überschüssiges Oxidationsmittel zu neutralisieren und andererseits eine Oxidauflösung zu bewirken. In der Regel wird die Behandlungsfolge "Oxidationsschritt-Reduktionsschritt-Dekontaminationsschritt" oder "Oxidationsschritt-Dekontaminationsschritt mit gleichzeitiger Reduktion" mehrmals angewandt um einen ausreichenden Erfolg zu erzielen. Dabei wird im Dekontschritt stets die gleiche Dekontsäure bzw. Mischung von Dekontsäuren angewendet.

Die oxidative Behandlung der Oxidschicht ist erforderlich, weil sich Chrom-III-Oxide und dreiwertiges Chrom enthaltende Mischoxide vor allem des Spinelltyps in den für eine Dekontamination in Frage kommenden Säuren nur schwer lösen. Um die Löslichkeit zu erhöhen, wird daher zunächst die Oxidschicht mit einer wässerigen Lösung eines Oxidationsmittels wie Ce⁴⁺, HMnO₄, H₂S₂O₈, KMnO₄, KMnO₄ mit Säure oder Lauge oder O₃ behandelt. Ergebnis dieser Behandlung ist, dass Cr-III zu Cr-VI oxidiert wird, welches als CrO₄²⁻ in Lösung geht.

Aufgrund der Anwesenheit eines Reduktionsmittels im Dekontschritt wird das im Oxidationsschritt entstandene Cr-VI, das als Chromat in der Reinigungslösung vorliegt, wieder zu Cr-III reduziert. Am Ende eines Dekontschrittes befinden sich in der Reinigungslösung Cr-III, Fe-II, Fe-III, Ni-II und daneben radioaktive Isotope wie z.B. Co-60. Diese Metallionen können aus der Reinigungslösung mit einem Ionentauscher entfernt werden. Eine im Dekontschritt häufig verwendete Dekontsäure ist Oxalsäure, weil sich mit ihr die von Bauteiloberflächen zu entfernenden Oxidschichten auflösen lassen.

Nachteilig ist jedoch, dass Oxalsäure mit zweiwertigen Metallionen wie Ni²⁺, Fe²⁺, CO²⁺, Cu²⁺ schwerlösliche OxalatNiederschläge bildet, die im gesamten Kühlmittelsystem verteilt werden und sich auf den Innenflächen von Rohrleitungen und von Komponenten, beispielsweise von Dampferzeugern, ablagern. Hinzu kommt, dass die Niederschläge die gesamte Verfahrensdurchführung erschweren. So werden vielfach organische Bestandteile einer Lösung durch Behandlung mit einem Oxidationsmittel und UV-Bestrahlung zu Kohlendioxid und Wasser umgewandelt und somit aus der Lösung entfernt. Durch die Niederschläge wird die Lösung jedoch trübe, was die Effektivität der UV-Bestrahlung erheblich verringert. Auch kommt es zur Mitfällung von Radionukliden und somit zu einer Rekontamination der Bauteiloberflächen. Die Gefahr einer Rekontamination ist besonders groß bei Komponenten mit einem großen Verhältnis von Oberfläche zu Volumen. Dies ist vor allem bei Dampferzeugern der Fall, die eine sehr große Anzahl von Austauscherrohren mit geringem Durchmesser aufweisen. Ein weiterer Nachteil der Verwendung von Oxalsäure besteht darin, dass Oxalatniederschläge Filtereinrichtungen, etwa die einem Ionentauscher vorgeschalteten Filter und Siebböden oder die Schutzfilter von Umwälzpumpen verstopfen können. Ein weiterer Nachteil ergibt sich schließlich, wenn ein oben beschriebener, aus Oxidationsschritt und Dekontschritt bestehender Behandlungszyklus wiederholt wird, wenn sich also an einen Dekontschritt ein erneuter Oxidationsschritt anschließt. Wenn in dem vorausgegangenen Dekontschritt Oxalatniederschläge entstanden sind, so können die entsprechenden Metallionen, etwa Ni im Falle eines Nickeloxalatniederschlags, nicht mit Hilfe von Ionentauschern aus der Reinigungslösung entfernt werden. Die Folge ist, dass im anschließenden Oxidationsschritt der Oxalatrest der Niederschläge zu Kohlendioxid und Wasser oxidiert wird und dadurch Oxidationsmittel nutzlos verbraucht wird. Wenn dagegen das Oxalat sich in Lösung befindet, also nicht in Form eines Niederschlags gebunden ist, kann das Oxalat auf einfache Weise, etwa bevor die Reinigungslösung in einen Ionentauscher geleitet wird, auf einfache und kostengünstige Weise beispielsweise mit Hilfe von UV-Licht zerstört, d.h. zu Kohlendioxid und Wasser umgesetzt werden. Schließlich ist noch nachteilig, dass eine durch einen Oxalatniederschlag hervorgerufene Trübung die Überwachung des Verfahrens, etwa bei einer Photometrie, stört.

Davon ausgehend ist es die Aufgabe der Erfindung, ein Dekontaminationsverfahren vorzuschlagen, das hinsichtlich der geschilderten Nachteile verbessert ist.

Diese Aufgabe wird durch ein in zwei Verfahrensstufen unterteiltes Dekontaminationsverfahren nach Anspruch 1 gelöst.

In der ersten Verfahrensstufe wird wenigstens ein Behandlungszyklus durchgeführt, der einen Oxidationsschritt, einen Reduktionsschritt, und einen sich daran anschließenden ersten Dekontaminationsschritt umfasst. Ein derartiger Behandlungszyklus kann je nach Ausmaß und Art der Oxidbildung auf den Bauteiloberflächen nur einmal oder auch mehrfach durchgeführt werden. Im Oxidationsschritt wird das Bauteil mit einer wässerigen Reinigungslösung behandelt, die ein Oxidationsmittel enthält, dessen Oxidationskraft ausreicht, um in der Oxidschicht enthaltenes dreiwertiges Chrom zu sechswertigem Chrom umzuwandeln. Wie bereits weiter oben erläutert, wird durch diesen Schritt die Löslichkeit einer auf dem Bauteil vorhandenen Oxidschicht erhöht. Im Reduktionsschritt wird das Bauteil mit einer ein Reduktionsmittel enthaltenden Lösung behandelt, um überschüssiges Oxidationsmittel aus dem Oxidationsschritt zu reduzieren. Im ersten Dekontschritt wird das Bauteil mit einer wässerigen Lösung behandelt, die ausschließlich oder zu einem überwiegenden Anteil, d.h. mehr als 50 Mol%, wenigstens eine Dekontaminationssäure enthält, die mit in der Lösung enthaltenen Metallionen, insbesondere zweiwertigen Metallionen wie Ni-II, Fe-II, Co-II und Mn-II keine schwerlöslichen Niederschläge bildet, wie dies etwa bei Oxalsäure der Fall ist. Zweckmäßigerweise wird eine Dekontsäure verwendet, die auch mit drei- und höher wertigen Säuren keine schwerlöslichen Niederschläge bildet, was aber bei den für eine Dekontamination der vorliegenden Art üblicherweise verwendeten Säuren, beispielsweise bei Ameisensäure und Glyoxylsäure, der Fall ist. Auf diese Weise ist vor allem die Bildung von schwerlöslichen Nickeloxalat-Niederschlägen verhindert. Bereits während oder am Ende des Dekontschritts wird die Lösung zur Entfernung von in ihr enthaltener, aus der Oxidschicht und/oder dem Grundmetall des Bauteils stammender Metallionen über einen Ionentauscher geführt.

Der Reduktionsschritt und der Dekontaminationsschritt können auch zusammen bzw. gleichzeitig durchgeführt werden, wie weiter oben schon erläutert wurde.

In der ersten Verfahrensstufe kann auf die vorgeschlagene Weise somit ein erheblicher Teil der hinsichtlich der Bildung von schwerlöslichen Niederschlägen kritischen Metallionen, also vor allem Ni-II, Fe-II und Co-II aus der Reinigungslösung und damit von der zu dekontaminierenden Bauteiloberfläche entfernt werden, ohne dass die Gefahr der Bildung schwerlöslicher Niederschläge besteht. Es bietet sich nun die Möglichkeit, in einer zweiten Verfahrensstufe einen zweiten Dekontaminationsschritt durchzuführen, in dem nun problemlos die hochwirksame Oxalsäure vor allem zum Herauslösen von in der Oxidschicht vorhandenem Fe-III und auch Fe-II eingesetzt werden kann, da die kritischen zweiwertigen Ionen, vor allen Dingen Ni-II, nicht mehr oder in einer nicht mehr zu Niederschlägen führenden Konzentration in der Reinigungslösung vorhanden sind. Bei dem erfindungsgemäßen Verfahren werden somit zwei verschiedene Dekontaminationsvarianten angewendet, wobei mit der ersten Variante bzw. dem ersten Dekontaminationsschritt schwerlösliche Oxalatniederschläge bildende Ionen entfernt und anschließend verbleibende Ionen wie Fe-III und Fe-II mit der hinsichtlich Oxidauflösung hoch wirksamen Oxalsäure in Lösung gebracht werden können. Dabei ist es an sich unerheblich, ob durch die in der ersten Verfahrensstufe eingesetzte "unkritische" Dekontaminationssäure hinsichtlich der Auflösung von Fe-II oder Fe-III aus der Oxidschicht effektiv ist oder nicht, da dies in der zweiten Verfahrensstufe auf effektive Weise mit Oxalsäure erfolgen kann.

Vorzugsweise wird im zweiten Dekontaminationsschritt nur Oxalsäure verwendet. Denkbar ist aber auch eine Mischung mit einer oder mehreren anderen Dekontsäuren, wobei jedoch Oxalsäure überwiegt, d.h. mit mehr als 50 Mol% vorhanden ist.

Zusammenfassend bietet ein erfindungsgemäßes Verfahren somit die Möglichkeit, die Bildung schwerlöslicher Niederschläge zu verhindern oder zumindest stark zu verringern, ohne dass dadurch die Effektivität der Dekontamination leidet.

Das Verfahren kann so durchgeführt werden, dass in der ersten Verfahrensstufe zunächst zumindest ein Behandlungszyklus durchgeführt wird und in der sich anschließenden 2. Verfahrensstufe die Bauteiloberfläche ohne eine vorausgehende Oxidation der zweite Dekontschritt durchgeführt, also die Oxidschicht des Bauteils mit Oxalsäure behandelt wird. Es ist aber auch denkbar, dass in der zweiten Verfahrensstufe zunächst die Oxidschicht etwa mit den weiter oben erwähnten Oxidationsmitteln behandelt und erst dann die Oxidschichtauflösung mit Oxalsäure durchgeführt wird. In diesem Fall ist natürlich ebenfalls ein Reduktionsschritt, wie weiter oben beschrieben, erforderlich.

Vorzugsweise wird im ersten Dekontschritt eine organische Säure eingesetzt, weil sich deren organischer Bestandteil, soweit er aus Kohlenstoff, Wasserstoff und Sauerstoff besteht, in Kohlendioxid und Wasser umwandeln und damit praktisch rückstandsfrei entfernen lässt, da das Kohlendioxid als Gas aus der Lösung entweicht. Die Entfernung der organischen Bestandteile erfolgt in an sich bekannter Weise, indem die mit einem Oxidationsmittel wie Wasserstoffperoxid versetzte Lösung mit UV-Licht bestrahlt wird. Bevorzugt werden Säuren eingesetzt, die ausschließlich aus Kohlenstoff, Wasserstoff und Sauerstoff entstehen, so dass auch durch Elemente wie Stickstoff keine Reste in der Lösung zurückbleiben, die nur mit Hilfe von Ionentauschern und damit unter Entstehung von Sekundärabfall (zu entsorgendes zusätzliches Austauschermaterial)zu entfernen sind.

In manchen Ländern, beispielsweise Japan ist es nicht erlaubt, im Zuge von Dekontaminationsmaßnahmen der vorliegenden Art Ionentauscher mit komplexbildenden Säuren bzw. mit Komplexen solcher Säuren zu beladen. Daher ist es in diesen Fällen zweckmäßig, Säuren zu verwenden, die mit Metallionen keine Komplexverbindungen bilden.

Vorzugsweise wird im ersten Dekontaminationsschritt eine Säure mit max. zwei Kohlenstoffatomen verwendet. Die Zersetzung einer solchen Säure zu Kohlendioxid und Wasser geht schneller vonstatten als die Zersetzung drei und mehr Kohlenstoffatome enthaltender Säuren, so dass Zeit, Energie und Oxidationsmittel, letztlich also Kosten eingespart werden können.

Für den Dekontschritt in der 1. Verfahrensstufe eignen sich beispielsweise anorganische Säuren wie HNO3, HBF4 und H2SO4, nicht komplexbildende Monocarbonsäuren Ameisensäure, Essigsäure, Monohydroxyessigsäure und Dihydroxyessigsäure, und komplexbildende Säuren wie EDTA, Nitrilotriessigsäure und Tartronsäure. Als geeignet hinsichtlich Abfallvermeidung haben sich Ameisensäure und Glyoxylsäure erwiesen, wobei die besten Dekontfaktoren erreicht wurden, wenn in der 1. Verfahrensstufe nur Glyoxylsäure eingesetzt wird. Diese Säuren bilden mit den Metallionen, insbesondere mit dem Nickel der Oxidschicht ein lösliches Salz. Wird eine ein solches Salz enthaltende Lösung über einen Kationentauscher geführt, wird das Metallion zurückgehalten, wobei die Säureanionen in der Lösung verbleiben und später, wie oben beschrieben, oxidativ rückstandsfrei zersetzt werden können. Beispielsweise bei Glycin, das ein Stickstoffatom enthält oder bei den anorganischen Säuren ist dies nicht der Fall.

### Ausführungsbeispiele:

Um die Wirksamkeit des vorgeschlagenen Verfahrens zu prüfen werden Versuche mit Proben aus dem Primärkreis eines Druckwasserreaktors durchgeführt (siehe Tabelle 1). Die Proben werden in einem Behälter in eine Reinigungslösung mit einem Volumen von 1 1 und einer Temperatur etwa 90 °C eingetaucht. Wie weiter oben erläutert wurde, werden bei einem Dekontaminationsverfahren die aus einer Oxidschicht herausgelösten Metallionen mit einem Ionentauscher aus der Reinigungslösung entfernt. Aus Vereinfachungsgründen wird bei den Versuchen kein Ionentausch durchgeführt, sondern die jeweilige Reinigungslösung am Ende eines Behandlungszyklus (Oxidations- und Dekontschritt) verworfen und durch eine neue Reinigungslösung ersetzt. Bei allen unten beschriebenen Versuchen wird im sauren Bereich, pH-Wert etwa 2, gearbeitet.

Mit den Proben gemäß Tabellen 1 bis 3 werden 3 verschiedene Verfahrensvarianten mit jeweils 3 Behandlungszyklen durchgeführt. Jeder Behandlungszyklus umfasst einen Oxidationsschritt und einen Dekontaminationsschritt. Zur Oxidation der Oxidschicht wird der die Proben enthaltende Behälter mit einer HMnO4-Lösung (Konzentration = 240 ppm) befüllt. Die Einwirkzeit beträgt jeweils 16 Stunden. In den ersten beiden Zyklen wird für den Dekontschritt nicht Oxalsäure, sondern Ameisensäure und/oder Glyoxylsäure verwendet (siehe Tabellen 1 - 3). Nach jedem Oxidationsschritt wird überschüssiges Oxidationsmittel (HMnO4) durch Zugabe einer entsprechenden Menge Reduktionsmittel neutralisiert und anschließend die jeweils im Dekontschritt verwendete Säure zugesetzt. Die Einwirkzeit der Säure im Dekontschritt beträgt jeweils 5 Stunden.

**Tabelle 1**

| Variante 1 mit Probe TA-03-2 | | |
|---|---|---|
| | | Oxidschichtauflösung (Dekontschritt) |
| Verfahrensstufe 1 | Zyklus 1 | 50 mMol/l Ameisensäure |
| | Zyklus 2 | 25 mMol/l Glyoxylsäure |
| Verfahrensstufe 2 | Zyklus 3 | 2000 ppm Oxalsäure |

**Tabelle 2**

| Variante 2 mit Probe TA-03-3 | | |
|---|---|---|
| | | Oxidschichtauflösung (Dekontschritt) |
| Verfahrensstufe 1 | Zyklus 1 | 25 mMol/l Glyoxylsäure |
| | Zyklus 2 | 25 mMol/l Glyoxylsäure |
| Verfahrensstufe 2 | Zyklus 3 | 2000 ppm Oxalsäure |

**Tabelle 3**

| Variante 3 mit Probe TA-03-1 | | |
|---|---|---|
| | | Oxidschichtauflösung (Dekontschritt) |
| Verfahrensstufe 1 | Zyklus 1 | 50 mMol/l Ameisensäure |
| | Zyklus 2 | 50 mMol/l Ameisensäure |
| Verfahrensstufe 2 | Zyklus 3 | 2000 ppm Oxalsäure |

Von den Proben werden jeweils die anfängliche und die nach einem Dekontschritt vorhandene Co60-Gamma-Aktivität (Becqerel bzw Bq) gemessen und die Gesamt-Dekontfaktoren (DF), d.h. das Verhältnis der anfänglichen Aktivität zu der nach einem Zyklus vorhandenen Aktivität einer Probe, bestimmt. Die Ergebnisse sind in Tabelle 4 zusammengefasst.

**Tabelle 4**

| Co60-Aktivität in Bq/Probe vor/nach Behandlung und Dekontfaktoren | | | |
|---|---|---|---|
| Probe | TA-03-2 | TA-03-3 | TA-03-1 |
| | Bq / DF | Bq / DF | Bq / DF |
| unbehandelt | 5,40E+4 | 4,48E+4 | 5,08E+4 |
| 1. Zyklus | 1,32E+4 / 4,1 | 1,01E+4 / 4,4 | 9,15E+3 / 5,6 |
| 2. Zyklus | 4,67E+3 / 11,6 | 1,61E+3 / 27,8 | 1,65E+2 / 72 |
| 3. Zyklus | 1,38E+2 / 391 | 5,78E+1 / 776 | 3,07E+1 / 1654 |

Bei der Bewertung der Ergebnisse ist zu berücksichtigen, dass in der Regel ein Dekontfaktor von etwa 10 bereits ausreichend ist. Ein solcher Faktor wird bereits nach dem 2. Zyklus erreicht. Festzustellen hist weiterhin, dass Glyoxylsäure für die Dekontamination bzw. Auflösung der Oxidschicht am wirksamsten ist, insbesondere, wenn in mehreren, vorzugsweise in allen Dekontzyklen der 1. Verfahrensstufe mit dieser Säure gearbeitet wird.

In den oben beschriebenen, das erfindungsgemäße Verfahren nachbildenden Versuchen wurden als Beispiele organischer Säuren Glyoxylsäure und Ameisensäure verwendet. Für die Dekontschritte der 1. Verfahrensstufe eignen sich aber auch anorganische Säuren. Um deren Wirksamkeit zu belegen wird ein Versuch durchgeführt, bei dem eine Probe aus dem Primärkreis eines Druckwasserreaktors mit einer den oben genannten Proben entsprechenden Größe einem aus Oxidationsschritt und Dekontschritt bestehenden Zyklus unterzogen wurde. Bei einem Volumen der Reinigungslösung von 600 ml und einer Temperatur von etwa 95 °C wurde zunächst eine Oxidation der auf der Probe vorhandenen Oxidschicht mit HMnO4 (300 ppm) bei einer Dauer von 20 Stunden durchgeführt. Nach diesem Schritt vorhandener Rest an Oxidationsmittel wird mit einer Mischung aus Wasserstoffperoxid und Salpetersäure neutralisiert, wobei ersteres erforderlich ist, um den sich im Oxidationsschritt aus HMnO4 bildenden Braunstein (MnO2) aufzulösen. Im Anschluss daran erfolgt ein 5-stündiger Dekontschritt bei dem die bereits in Lösung enthaltende Salpetersäure (HNO3) als Dekontsäure, d.h. zur Auflösung der auf der Probe vorhandenen Oxidschicht wirkt. Nach dem Dekontschritt sinkt die Gamma-Aktivität der Probe auf einen Wert von 2,18E+4 Bq. Verglichen mit der anfänglichen Aktivität der Probe von 6,88E+4 Bq bedeutet dies einen Dekontfaktor von 3,16.

## Patentansprüche

1. Verfahren zur chemischen Dekontamination der eine Oxidschicht aufweisenden Oberfläche eines metallischen Bauteils des Primärkreislaufs eines Druckwasserreaktors, das in zwei Verfahrensstufen unterteilt ist, und das weiter wie folgt ausgestaltet ist:
- in der ersten Verfahrensstufe wird wenigstens ein Behandlungszyklus durchgeführt, der einen Oxidationsschritt, einen Reduktionsschritt und einen sich daran anschließenden ersten Dekontaminationsschritt umfasst, wobei
-- im Oxidationsschritt das Bauteil mit einer wässerigen Lösung behandelt wird, die ein Oxidationsmittel enthält, welches in der Oxidschicht enthaltenes dreiwertiges Chrom zu sechswertigem Chrom umwandelt,
-- im Reduktionsschritt das Bauteil mit einer wässerigen Lösung behandelt wird, die ein Reduktionsmittel zur Reduktion von überschüssigem Oxidationsmittel aus dem Oxidationsschritt enthält,
-- im ersten Dekontaminationsschritt das Bauteil mit einer wässerigen Lösung behandelt wird, die ausschließlich oder zu einem überwiegenden Anteil wenigstens eine Dekontaminationssäure enthält, die mit in der Lösung enthaltenen Metallionen, insbesondere zweiwertigen Metallionen keine schwerlöslichen Niederschläge bildet, und
-- die Lösung zur Entfernung von in ihr enthaltener, aus der Oxidschicht und/oder dem Grundmetall des Bauteils stammender Metallionen über einen Ionentauscher geführt wird,
- in der zweiten Verfahrensstufe wenigstens ein Behandlungszyklus durchgeführt wird, der einen zweiten Dekontaminationsschritt umfasst, bei dem das Bauteil mit einer wässerigen Lösung behandelt wird, die ausschließlich oder zu einem überwiegenden Anteil Oxalsäure als Dekontaminationssäure enthält.

2. Verfahren nach Anspruch 1,
**dadurch gekennzeichnet,**
**dass** ein Behandlungszyklus der zweiten Verfahrensstufe einen dem zweiten Dekontaminationsschritt vorgeschalteten Oxidationsschritt umfasst.

3. Verfahren nach Anspruch 1 oder 2,
**dadurch gekennzeichnet,**
**dass** im ersten Dekontaminationsschritt eine organische Säure verwendet wird.

4. verfahren nach Anspruch 3,
**dadurch gekennzeichnet,**
**dass** eine ausschließlich aus Kohlenstoff, Sauerstoff und wasserstoff bestehende Dekontaminationssäure verwendet wird.

5. Verfahren nach einem der vorhergehenden Ansprüche,
**dadurch gekennzeichnet,**
**dass** im ersten Dekontaminationsschritt eine organische Säure verwendet wird, die mit Metallionen keine Komplexverbindung bildet.

6. Verfahren nach einem der vorhergehenden Ansprüche,
**dadurch gekennzeichnet,**
**dass** im ersten Dekontaminationsschritt wenigstens eine Dekontaminationssäure mit höchstens zwei Kohlenstoffatomen im Molekül verwendet wird.

7. Verfahren nach Anspruch 6,
**gekennzeichnet durch**
die Verwendung von Ameisensäure und/oder Glyoxylsäure.

8. Verfahren nach Anspruch 7,
**dadurch gekennzeichnet,**
**dass** in jedem ersten Dekontaminationsschritt Glyoxylsäure verwendet wird.

9. Verfahren nach einem der vorhergehenden Ansprüche,
**dadurch gekennzeichnet,**
**dass** ein am Ende eines Oxidationsschrittes in der Reinigungslösung vorhandener Rest an Oxidationsmittel mit einem der Lösung zugesetzten Reduktionsmittel neutralisiert und die so behandelte Lösung im sich anschließenden Dekontaminationsschritt verwendet wird.

10. Verfahren nach Anspruch 9,
**dadurch gekennzeichnet,**
**dass** die im Dekontaminationsschritt eingesetzte Dekontaminationssäure als Reduktionsmittel dient.

## Claims

1. Method for chemically decontaminating the surface of a metallic component of the primary circuit of a pressurised water reactor, having an oxide layer, said method being divided into two method steps and being designed as follows:
- at least one treatment cycle is carried out in the first method step, which comprises an oxidation stage, a reduction stage and a first subsequent decontamination stage, wherein
-- in the oxidation stage, the component is treated with an aqueous solution containing an oxidising agent, which converts trivalent chromium contained in the oxide layer into hexavalent chromium,
-- in the reduction stage, the component is treated with an aqueous solution containing a reducing agent for reducing excess oxidising agent from the oxidation stage,
-- in the first decontamination stage, the component is treated with an aqueous solution containing exclusively or predominantly at least one decontamination acid, which forms no sparingly soluble deposits with metal ions contained in the solution, in particular bivalent metal ions, and
-- the solution is lead through an ion exchanger to remove the metal ions contained therein originating from the oxide layer and/or the base metal of the component,
- at least one treatment cycle is carried out in the second method step, which comprises a second decontamination stage wherein the component is treated with an aqueous solution containing exclusively or predominantly oxalic acid as a decontamination acid.

2. Method according to claim 1,
**characterised in that**,
a treatment cycle of the second method step comprises an oxidation stage prior to the second decontamination stage.

3. Method according to claim 1 or 2,
**characterised in that**,
an organic acid is used in the first decontamination stage,

4. Method according to claim 3,
**characterised in that**,
a decontamination acid consisting exclusively of carbon, oxygen and hydrogen is used.

5. Method according to one of the preceding claims,
**characterised in that**,
an organic acid which does not form a complex compound with metal ions is used in the first decontamination stage.

6. Method according to one of the preceding claims,
**characterised in that**,
at least one decontamination acid with a maximum of two carbon atoms in the molecule are used in the first decontamination stage.

7. Method according to claim 6,
**characterised by**
using formic acid and/or glyoxylic acid.

8. Method according to claim 7,
**characterised in that**,
glyoxylic acid is used in each first decontamination stage.

9. Method according to one of the preceding claims,
**characterised in that**,
a residue of the oxidising agent present in the purification solution at the end of an oxidation step is neutralised with a reducing agent which is added to the solution, and the thus-treated solution is used in the subsequent decontamination stage.

10. Method according to claim 9,
**characterised in that**,
the decontamination acid used in the decontamination stage serves as the reducing agent.

## Revendications

1. Procédé de décontamination chimique de la surface comportant une couche d'oxyde d'une pièce métallique appartenant au circuit primaire d'un réacteur à eau pressurisée, ledit procédé étant divisé en deux étapes et réalisé en outre comme suit :
- selon une première étape du procédé, on réalise au moins un cycle de traitement comprenant une étape d'oxydation, une étape de réduction et une première étape de décontamination subséquente à celles-ci,
-- ladite pièce étant traitée, dans ladite étape d'oxydation, avec une solution aqueuse contenant un agent oxydant qui transforme le chrome trivalent contenu dans la couche d'oxyde en chrome hexavalent,
-- ladite pièce étant traitée, dans ladite étape de réduction, avec une solution aqueuse contenant un agent de réduction qui effectue la réduction de l'agent oxydant excédentaire issu de l'étape d'oxydation,
-- ladite pièce étant traitée, dans ladite première étape de décontamination, avec une solution aqueuse contenant exclusivement ou dans une proportion majoritaire au moins un acide de décontamination ne formant pas de précipités peu solubles avec les ions métalliques contenus dans la solution, s'agissant notamment d'ions métalliques divalents, et
-- ladite solution étant passée sur un échangeur d'ions afin d'éliminer les ions métalliques qu'elle contient et qui sont issus de la couche d'oxyde et/ou du métal de base de ladite pièce,
- selon une deuxième étape de procédé, on réalise au moins un cycle de traitement comprenant une deuxième étape de décontamination consistant à traiter ladite pièce avec une solution aqueuse contenant exclusivement ou dans une proportion majoritaire de l'acide oxalique en tant qu'acide de décontamination.

2. Procédé selon la revendication 1, **caractérisé en ce qu'**un cycle de traitement de la deuxième étape de procédé comprend une étape d'oxydation réalisée en amont de la deuxième étape de décontamination.

3. Procédé selon les revendications 1 ou 2, **caractérisé en ce que** l'on utilise un acide organique dans la première étape de décontamination.

4. Procédé selon la revendication 3, **caractérisé en ce que** l'on utilise un acide de décontamination constitué exclusivement de carbone, d'oxygène et d'hydrogène.

5. Procédé selon l'une des revendications précédentes, **caractérisé en ce que** l'on utilise, dans la première étape de décontamination, un acide organique ne formant pas de complexe avec des ions métalliques.

6. Procédé selon l'une des revendications précédentes, **caractérisé en ce que**, dans la première étape de décontamination, on utilise au moins un acide de décontamination dont la molécule renferme au maximum deux atomes de carbone.

7. Procédé selon la revendication 6, **caractérisé par** l'utilisation d'acide formique et/ou d'acide glyoxylique.

8. Procédé selon la revendication 7, **caractérisé en ce que** l'on utilise de l'acide glyoxylique dans chaque première étape de décontamination.

9. Procédé selon l'une des revendications précédentes, **caractérisé en ce que** l'on neutralise un reste d'agent oxydant présent dans la solution de nettoyage au terme de l'étape d'oxydation au moyen d'un agent de réduction que l'on ajoute à ladite solution et l'on utilise la solution ainsi traitée dans l'étape de décontamination réalisée ensuite.

10. Procédé selon la revendication 9, **caractérisé en ce que** l'acide de décontamination mis en oeuvre dans l'étape de décontamination sert d'agent de réduction.
